# EUROPÄISCHE PATENTSCHRIFT

(11) **EP 0 187 227 B1**
(45) Veröffentlichungstag und Bekanntmachung des Hinweises auf die Patenterteilung: **27.09.1989**
(21) Anmeldenummer: 85114509.4
(22) Anmeldetag: 15.11.1985
(51) Int. Cl.: B22D 11/04, B22D 11/14

(54) **Verfahren und Vorrichtung zum Giessen von spröden Metallegierungen**
Method of and installation for the casting of brittle metal alloys
Procédé et dispositif pour la coulée d'alliages de métaux fragiles

(30) Priorität: 14.12.1984 DE 3445632
(43) Veröffentlichungstag der Anmeldung: 16.07.1986
(73) Patentinhaber: MANNESMANN Aktiengesellschaft, 40027 Düsseldorf (DE)
(72) Erfinder: Kubon, Achim, Dipl.-Ing., D-4133 Neukirchen-Vluyn (DE); Reichelt, Wolfgang, Prof. Dr.-Ing., D-4130 Moers 2 (DE); Voss-Spilker, Peter, Dr.-Ing, D-4152 Kempen (DE); Ullebö, Egil M., N-7301 Orkanger (NO); Tveit, Halvard, N-7301 Orkanger (NO)

(56) Entgegenhaltungen:
- DE-A- 1 558 334
- DE-A- 1 558 350
- DE-A- 1 758 544
- DE-A- 3 426 169
- DE-C- 3 206 501

## Beschreibung

Die Erfindung betrifft ein Verfahren und eine Vorrichtung zum Gießen von spröden Metallegierungen, insbesondere von Ferrolegierungen, wie z.B. Ferrosilizium.

Ferrolegierungen werden nach ihrer Erschmelzung bzw. ihrer metallurgischen Herstellung der Schmelze chargenweise bzw. diskontinuierlich in Formen abgegossen. Die Formen bestehen aus Einmalformen, wie z.B. Sand-Herdguß, oder aus Dauerformen, d.h. Kokillen.

Bei Ferrosilizium bestehen diese Formen aus Hämatit mit den Maßen von ungefähr 1,5 x 1,5 m² und einer Dicke von etwa 100 mm. Solche Formen befinden sich auf einem Gießkarussell und werden durch die Abstichpfanne portionsweise gefüllt. Mit einem solchen Verfahren ist eine lange Erstarrungszeit verbunden, bei der Analyse-Entmischungen entstehen. Ferner treten verfahrenstechnische Nachteile insofern auf, als der Kokillenvorrat auf dem Karussell jeweils dem Pfanneninhalt entspricht. Bei großem Pfanneninhalt muß das Gießkarussell entsprechend dimensioniert werden, wobei meist unangemessen große Gießräder entstehen.

Das in Formen gegossene Ferrosilizium wird nach seiner Erstarrung zu Platten in einem Brech- bzw. Mahlwerk bis zur gewünschten Körnung zerkleinert. Hierbei fallen bis zu 20 Prozent unverkäuflicher Feinanteil an. Dieser Feinanteil wird unter den bekannten Schwierigkeiten, die der Einsatz von Stäuben in metallurgischen Öfen mit sich bringt, wieder eingeschmolzen.

Anlagentechnisch sind die Investitionskosten für Gießkarussell und Brech- bzw. Mahlwerk relativ hoch und im Betrieb energieintensiv, und derartige Anlagen arbeiten unbefriedigend. Aufgrund der Gegebenheiten ist der Stand der Technik in mehreren Hinsichten nicht zufriedenstellend: Betriebsverfahrenstechnisch ist die chargenweise Verarbeitung nachteilig. Herstellverfahrenstechnisch ist der 20%ige Anfall von Feinanteil äußerst nachteilig. Anlagentechnisch sind die hohen Investitionskosten für Gießkarussell, Brech- und Mahlwerk nachteilig. Betriebstechnisch arbeiten derartige Anlagen ebenfalls nicht zufriedenstellend. Die Aufgabe der vorliegenden Erfindung besteht demgemäß darin, die Erzeugung und Verarbeitung von Ferrolegierungen herstellverfahrenstechnisch, betriebsverfahrenstechnisch, anlagentechnisch und hinsichtlich erforderlicher Investitionen zu verbessern.

Die gestellte Aufgabe wird erfindungsgemäß gelöst durch die Anwendung des Verfahrens des horizontalen Stranggießens, wie es z.B. aus der DE-A-32 06 501 bekannt ist und bei dem Schmelze in eine horizontale Stranggießkokille geleitet wird und der erzeugte Gußstrang in Intervallen im wesentlichen gezogen wird und Haltezeiten zwischen den Ziehvorgängen eingehalten werden, auf das Vergießen von spröden Legierungen, wie Ferrolegierungen oder Kalziumkarbid, mit der Maßgabe, daß zur Erzeugung einer gewünschten Kerbbildung im Strang, in Abständen, die späteren Stücklängen des Erzeugnisses entsprechen, Haltezeiten von 0,5 bis 10 Sekunden eingehalten werden.

Die Erfindung konnte nur durch Versuche auf ihre Brauchbarkeit überprüft werden. Einer Anwendung des Stranggießens stehen nämlich mehrere Parameter entgegen: Ferrolegierungen weisen ungünstige Fließ- und Erstarrungseigenschaften auf, neigen außerdem zu Entmischungen der Analyse und beeinträchtigen das Gefüge. Bei Ferrolegierungen ist eine Langzeittemperaturführung nur schwer möglich. Während der Erstarrung treten nachteilige Zustandsänderungen in Temperaturintervallen auf. Bei höheren Temperaturen kann hierbei ein Zerfall der Kristallstruktur auftreten (Peritektika). Ferner treten gefährliche Volumenveränderungen bei der Abkühlung auf (Sprengwirkung). Bei Ferrosilizium muß außerdem mit einem unkontrollierten Zerbrechen im Warmzustand bei geringer mechanischer Beanspruchung gerechnet werden. Alle diese Nachteile werden durch die Erfindung vermieden. Zusätzlich ist vorteilhaft, daß die Oberfläche gegenüber dem bekannten Verfahren praktisch ohne Einfluß des Luftsauerstoffs erstarrt und eine metallische Oberfläche bildet. Außerdem wird durch das kontinuierlich arbeitende Gießverfahren der Betriebsablauf erleichtert, weil beim Stranggießen der Staubanfall nicht mehr auftritt. Dennoch können brauchbare Portionierungen erfolgen, und der große Investitionsaufwand für Gießkarussell, Brech- bzw. Mahlwerk wird vermieden.

Aufgrund der Haltezeiten wird das Portionierungsproblem gelöst.

Der Grundlage «Stranggießen» wird dadurch Rechnung getragen, daß zwischen den Brechlängen (Stücklängen) kürzere Haltezeiten gegenüber den längeren Brechlängen-Haltezeiten eingelegt werden.

Um ein unkontrolliertes Brechen des Gußwerkstoffes zu vermeiden, wird vorgeschlagen, daß die Abkühlung des Gußstranges außerhalb der Horizontalstranggießkokille gebremst wird.

Weiterhin ist vorteilhaft, daß die Abkühlung des Gußstranges derart gesteuert wird, daß nach Verlassen der Ziehmaschine die Temperatur über dem kritischen Wert für spröde Metallegierungen liegt.

Insgesamt betrachtet führt daher das erfindungsgemäße Verfahren vorteilhafterweise zu einem kontinuierlichen Verfahren, d.h. zum kontinuierlichen Vergießen von Werkstoffen, die bisher nicht gießbar erschienen (spröde Metallegierungen, Ferrolegierungen und Nicht-Metalle, wie z.B. Kalziumkarbid). Die Verfahrensführung wird durch die Kombination des Horizontalstranggießens, der Möglichkeit des Warmhaltens mit Feinung und Portioniermöglichkeit optimiert. Der bisherige Feinanteil entfällt bei gleichzeitiger Vergleichmäßigung bzw. Erhöhung der Produktqualität und der Dosierung. Außerdem kanne ine Steuerung der Produktkörnung des Gefüges erfolgen. Die Vorrichtung bei der Anwendung des Horizontalstranggießverfahrens sieht ein Vorratsgefäß für die Metallschmelze mit angeflanschter, kurzer Horizontalstranggießkokille und dieser nachfolgend angeordneter Ziehmaschine vor und ist dadurch gekennzeichnet, daß nach der Horizontalstranggießkokille in geringem Abstand die Ziehmaschine angeordnet ist und daß zwischen Horizonalstranggießkokille und Ziehmaschine sowie der Ziehmaschine nachfolgend eine Einrichtung zur Steuerung einer trockenen Wärmeabfuhr vorgesehen ist.

Im einfachsten Fall besteht die Einrichtung zur Steuerung der trockenen Wärmeabfuhr aus einer Wärmedämmung.

Bei dem vorausgegangenen Verfahren werden die Haltezeiten darauf abgestimmt, um eine programmierte Kerbenbildung zu erzeugen, wobei über die Haltezeiten eine mehr oder weniger starke Kerbwirkung gesteuert wird. In der Hauptsache entstehen die Kerben durch die lange Erstarrungszeit und das Abkühlen dieser Stelle auf niedrige Temperaturen, die ein Aufschmelzen durch nachfolgendes Flüssigmetall nicht mehr zulassen. Bei einem entsprechenden Rückstoß wird die sich neu bildende Strangschale nach innen gebogen und bietet damit einen ähnlichen Effekt der Kerbenbildung.

Auf diese verfahrenstechnischen Maßnahmen ist nunmehr die Vorrichtung nach der weiteren Erfindung abgestimmt, indem auf die Ziehmaschine folgend eine mechanische oder thermische Abtrenneinrichtung angeordnet ist.

Hierbei ist vorteilhaft, daß die mechanische Abtrenneinrichtung aus einer die Kerbwirkung ausnutzenden Brecheinrichtung besteht.

Vorteilhaft ist weiterhin, daß die thermische Abtrenneinrichtung aus einer die Schockwirkung ausnutzenden Kühleinrichtung besteht.

Ausführungsbeispiele der Erfindung (verfahrenstechnische und vorrichtungstechnische) sind in der Zeichnung dargestellt und werden im folgenden näher beschrieben. Es zeigen:
Fig. 1 einen schematisiert dargestellten Verfahrensablauf des bisherigen Verfahrens zum Herstellen von Ferrosilizium, mit einem körnigen Endprodukt,
Fig. 2 den erfindungsgemäßen Verfahrensablauf mit einem in Portionen anfallenden Endprodukt,
Fig. 3 einen Längsschnitt durch den in der Horizontalstranggießkokille erzeugten Gußstrang in der Phase der Strangschalenbildung nach einem ersten Verfahren,
Fig. 4 denselben Schnitt gemäß Fig. 3 nach einem alternativen Verfahren,
Fig. 5 ein Ausziehdiagramm für den Gußstrang in Abhängigkeit von Produktlänge und Zeit für das gemäß Fig. 3 angewendete Verfahren A und das gemäß Fig. 4 angewendete Verfahren B,
Fig. 6 einen teilweisen Längsschnitt durch eine Horizontalstranggießkokille für das erfindungsgemäße Verfahren mit Rückstoß-Schritten,
Fig. 7 einen teilweisen Längsschnitt wie Fig. 6 in konstruktiv veränderter Ausführungsform,
Fig. 8 einen teilweisen Längsschnitt durch die Horizontalstranggießkokille für ein Verfahren ohne Rückstoß und
Fig. 9 einen teilweisen Längsschnitt durch die Horizontalstranggießkokille wie Fig. 8, ebenfalls für ein Verfahren ohne Rückstoß.

In Fig. 1 ist der Verfahrensablauf vor dem Anmeldetag der vorliegenden Erfindung dargestellt. Aus dem Schmelzofen 1 wird die Ferrolegierung in der Pfanne 2 über ein Gießkarussell 3 transportiert und in die umlaufenden Gießformen 4 abgegossen. Nach dem Erstarren werden die Masseln 5 in das Brechwerk 6 und anschließend in das Mahlwerk 7 verbracht, wonach als Endprodukt 8 ein Spektrum von fein- und grobkörnigem Material entsteht.

Demgegenüber weist gemäß Fig. 2 die Anlage aufgrund des erfindungsgemäßen Verfahrens den Schmelzofen 1 auf, eine Pfanne 2, ein Vorratsgefäß 9, eine angeflanschte Horizontalstranggießkokille 10, eine Ziehmaschine 11 und eine Abtrenneinrichtung 12. Die Ziehmaschine 11 kann z.B. in der Art ausgeführt sein, wie eine solche in der DE-A 32 06 501 beschrieben ist. Das Endprodukt 8 besteht hier aus festen Körpern 8a, die in dieser Form (zylindrisch rund, zylindrisch quadratisch u. dgl.) unmittelbar Legierungsprozessen zugeführt werden.

In der Horizontalstranggießkokille 10 wird die Metallschmelze 13 von außen nach innen zum Erstarren gebracht. Hierbei bildet sich die Strangschale 14. Während des Kühlens in der Horizontalstranggießkokille 10wird der sich bildende Gußstrang 15 in Intervallen zur tiefengesteuerten Kerbbildung in Schritten ausgezogen, angehalten (0,5 bis 10 Sekunden), u.U. zurückgestoßen (0,5 bis 3 mm) und wieder ausgezogen. Die jeweils gewählten Zyklen wiederholen sich. Im allgemeinen dienen beim Horizontalstranggießen von Stahl die Haltezeiten zur Bildung von Strangschale bzw. zum beschleunigten Abkühlen des Werkstoffes. Für ein solches Abkühlen sind kürzere Haltezeiten «a» (Hubmarken 16) vorgesehen. Verlängerte Haltezeiten «b» hingegen erzeugen um den Gußstrang 15 umlaufende Kerben 17, die sich zu sichtbaren Rillen ausweiten können. Währenddem der Gußstrang 15 in Intervallen «c» ausgezogen wird, sind die Haltezeiten «b» jeweils größer als die Haltezeiten «a». Ein z.B. verdoppelter Intervallabstand 18 ergibt später die Länge der Körper 8a. Der während des Gießens eingehaltene Intervallabstand 18 entspricht daher der späteren Brechlänge in der Abtrennvorrichtung 12. Die Ausziehmethoden gemäß Fig. 3 analog dem Diagramm A in Fig. 5 arbeiten ohne Rückstoß des Gußstranges 15.

Demgegenüber arbeitet das Verfahren gemäß Fig. 4 analog dem Diagramm B in Fig. 5 mit Rückstoß, wobei die Rückstoßzeit «d» relativ zu den Haltezeiten a bzw. b gering ist (Fig. 5).

Die Abkühlung des Gußstranges 15 außerhalb der Horizontalstranggießkokille 10 wird dadurch gebremst, indem zunächst keine übliche Sekundärkühlstrecke vorhanden ist. Es kann jedoch eine Wärmeabstrahlung durch eine Wärmedämmung weitestgehend unterbunden werden. Hierdurch wird die Abkühlung des Gußstranges 15 derart gesteuert, daß nach Verlassen der Ziehmaschine 12 die Gefügetemperatur über dem kritischen Wert für spröde Metallegierungen liegt. Bei Ferrosilizium liegt diese kritische Temperatur bei etwa 700 ⁰ C.

Die Vorrichtung (Fig. 2 und 6 bis 9) besteht aus dem Vorratsgefäß 9 mit vorgeflanschter wassergekühlter Horizontalstranggießkokille 10 und der bewährten Ziehmaschine mit Backen und hydraulischer Steuerung gemäß der DE-A-32 06 501.

Im geringen Abstand 19 von der kurzen Horizonalstranggießkokille 10 befindet sich die Ziehmaschine 11. Auf die Horizontalstranggießkokille 10 bzw. die Ziehmaschine 11 folgt eine Einrichtung 20 zur Steuerung einer trockenen Wärmeabfuhr. Eine solche Wärmedämmung kann z.B. aus einem isolierenden Rohr bestehen.

Die mechanische oderthermische Abtrenneinrichtung 12 bewirkt durch weiteres Ansägen, Abbrechen oder punktuelle starke Kühlung die Abtrennung der Körper8a, wobei kein sonst anfallender Staub erzeugt wird. Der Gußstrang 15 wird auf diese Weise in handelsübliche Größen bzw. Gewichte der Körper 8a unterteilt.

Geeignete Horizontalstranggießkokillen 10 (Fig. 6 bis 9) bestehen an der Kokilleninnenseite aus Graphit (wenn keine C-Löslichkeit der Metallschmelze vorliegt) oder aus Kupfer. Die mit Gießgeschwindigkeit bzw. in Produktionsrichtung V einströmende Metallschmelze 13 wird durch die Feuerfestwandung 21 bzw. den Mantel 22 des Verteilers 9 und durch die rückwärtige Wand 23 der Horizontalstranggießkokille 10 eingeleitet. Die rückwärtige Wand 23 ist gemäß Fig. 7 als separater Ring 24 ausgebildet. Die Horizontalstranggießkokille 10 weist eine Wasserkühlung 25 auf. Diese Ausführungsform der Horizontalstranggießkokille 10 gestattet Rückstöße des Gußstranges 15.

Die Horizontalstranggießkokille 10 gemäß Fig. 8 und 9 ist für das Ausziehen ohne Rückstöße vorgesehen.

Eine Pfanne 2 wird dann eingesetzt, wenn außer derTemperatureinstellung noch die Anwendung einer metallurgischen Behandlung vorteilhaft ist. Das Vorratsgefäß 9 bietet diese Bedingungen nicht in vollem Umfang. Die Pfanne 2 bildet in diesem Fall ein Behandlungsgefäß 26 mit einer Heizvorrichtung 27, die aus einem Plasmabrenner 27a, einem Rinnen- oder Spulen-Induktor oder einer Pfannendeckel-Heizvorrichtung besteht. Ferner ist eine Feinungseinrichtung 28, die z.B. auch aus dem Plasmabrenner 27a gebildet werden kann, vorgesehen.

## Patentansprüche

1. Anwendung des Verfahrens des horizontalen Stranggießens, bei dem Schmelze in eine horizontale Stranggießkokille geleitet wird und der erzeugte Gußstrang in Intervallen im wesentlichen gezogen wird und Haltezeiten zwischen den Ziehvorgängen eingehalten werden, auf das Vergießen von spröden Legierungen, wie Ferrolegierungen oder Kalziumkarbid, mit der Maßgabe, daß zur Erzeugung einer gewünschten Kerbbildung im Strang, in Abständen, die späteren Stücklängen des Erzeugnisses entsprechen, Haltezeiten von 0,5 bis 10 Sekunden eingehalten werden.

2. Anwendung des Verfahrens nach Anspruch 1, dadurch gekennzeichnet, daß zwischen den Stücklängen-Haltezeiten (b) gegenüber diesen kürzere Haltezeiten (a) eingelegt werden.

3. Anwendung des Verfahrens nach den Ansprüchen 1 und 2, dadurch gekennzeichnet, daß die Abkühlung des Gußstranges außerhalb der Horizontalstranggießkokille gebremst wird.

4. Anwendung des Verfahrens nach den Ansprüchen 1 bis 3, dadurch gekennzeichnet, daß die Abkühlung des Gußstranges derart gesteuert wird, daß nach Verlassen der Ziehmaschine die Temperatur über dem kritischen Wert für spröde Metallegierungen liegt.

5. Vorrichtung bei der Anwendung des Horizontalstranggießverfahrens nach den Ansprüchen 1 bis 4 mit einem Vorratsgefäß für die Metallschmelze, einer angeflanschten kurzen Horizontalstranggießkokille und dieser nachfolgend angeordneten Ziehmaschine, dadurch gekennzeichnet, daß nach der Horizontalstranggießkokille (10) in geringem Abstand (19) die Ziehmaschine (11) angeordnet ist und daß zwischen Horizontalstranggießkokille (10) und Ziehmaschine (11) sowie der Ziehmaschine (11) nachfolgend eine Einrichtung (20) zur Steuerung einer trockenen Wärmeabfuhr vorgesehen ist.

6. Vorrichtung nach Anspruch 5, dadurch gekennzeichnet, daß die Einrichtung (20) zur Steuerung der trockenen Wärmeabfuhr aus einer Wärmedämmung besteht.

7. Vorrichtung nach den Ansprüchen 5 und 6, dadurch gekennzeichnet, daß auf die Ziehmaschine (11) folgend eine an sich bekannte mechanische oder thermische Abtrenneinrichtung (12) angeordnet ist, wobei die mechanische Abtrenneinrichtung (12) aus einer die Kerbwirkung ausnutzenden Brecheinrichtung und die thermische Abtrenneinrichtung (12) aus einer die Schockwirkung ausnutzenden Kühleinrichtung besteht.

## Claims

1. Process application, in horizontal continuous casting, for brittle, e.g.: ferro-aloys and/or calcium carbide, characterized by: the melt being introduced into a horizontal continuous casting mould, the cast strand being essentially withdrawn at intervals, there being pauses from 0.5 to 10.0 second(s) between the draw cycles in order to achieve specific notches in the strand at spacings corresponding to the finished lengths of the cast products.

2. Process application, to claim 1, characterized by: the halts corresponding to the cast lengths (b) being intersperced by shorter ones (a).

3. Process application, to claims 1 and 2, characterized by: the cooling of the strand outside the horizontal mould being retarded.

4. Process application, to claims 1 to 3, characterized by: cooling being controlled so that the cast strand emerging from the withdrawal machine retains a temperature above the critical value for brittle metal alloys.

5. Facility for working the process application, to claims 1 to 4, using a storage vessel forthe metal melt, a flanged-on short horizontal continuous casting mould, and a withdrawal machine following the latter, characterized by: the horizontal continuous casting mould (10) being closely followed by a gap (19) and the withdrawal machine (11) with an appliance (20), for dry heat dissipation control, also arranged between the aforesaid horizonal mould (10) and the above mentioned withdrawal machine (11).

6. Facility, to claim 5, characterized by the dry heat dissipation control appliance (20) consisting of thermal insulation.

7. Facility, to claims 5 and 6, characterized by: the withdrawal machine (11) being followed by a mechanical or thermal cut off (12), familiar as such, the mechanical cut off (12) being a breaker utilising the notch effect, the thermal cut off (12) being a cooling unit utilising the shock effect.

## Revendications

1. Application du procédé de la coulée continue horizontale dans lequel la fusion est dirigée dans une lingotière de coulée continue horizontale et la barre de coulée produite est essentiellement tirée par intervalles et des temps d'arrêt sont respectés entre les opérations de traction, procédé de coulée d'alliages fragiles tels que ferro-alliages ou carbure de calcium, avec pour objectif que pour la production d'une formation d'entailles souhaitée dans la barre, à des intervalles correspondant à des longueurs de pièce ultérieures du produit, des temps d'arrêt de 0,5 à 10 secondes sont respectés.

2. Application du procédé suivant revendication 1, caractérisée en ce qu'entre les temps d'arrêt pour longueurs de pièce (b) des temps d'arrêt plus courts (a) par rapport aux premiers nommés sont respectés.

3. Application du procédé suivant les revendications 1 et 2, caractérisée en ce que le refroidissement de la part de fonte est freinée hors de la lingotière de coulée continue horizontale.

4. Application du procédé suivant les revendications 1 à 3, caractérisée en ce que le refroidissement de la barre de coulée est commandé de telle façon qu'après la sortie de la machine de traction, la température est supérieure à la valeur critique pour alliages métalliques fragiles.

5. Dispositif dans l'utilisation du procédé de coulée continue horizontale suivant les revendications 1 à 4 avec un réservoir pour bain de fusion avec une lingotière de coulée continue horizontale courte bridée et une machine de traction disposée à la suite, caractérisé en ce que la machine de traction (11) est disposée à la suite de la lingotière de coulée continue horizontale (10) à une distance réduite (19) et qu'un dispositif (20) pour la commande d'une dissipation sèche de la chaleur est prévue entre la lingotière de coulée continue horizontale (10) et la machine de traction (11) ainsi qu'à la suite de la machine de traction (11).

6. Dispositif suivant revendication 5, caractérisé en ce que le dispositif (20) pour la commande de la dissipation sèche de la chaleur est constitué par une isolation thermique.

7. Dispositif suivant les revendications 5 et 6 caractérisé en ce qu'une tronçonneuse (12) mécanique ou thermique connue en soi est disposée à la suite de la machine de traction (11), la tronçonneuse mécanique

(12) se composant d'un dispositif utilisant l'effet d'entaille et la tronçonneuse thermique (12) d'un dispositif de refroidissement utilisant l'effet de choc.
